# EUROPÄISCHE PATENTSCHRIFT

(11) **EP 0 201 069 B1**
(45) Veröffentlichungstag und Bekanntmachung des Hinweises auf die Patenterteilung: **22.03.1989**
(21) Anmeldenummer: 86106102.6
(22) Anmeldetag: 03.05.1986
(51) Int. Cl.: B22D 11/10

(54) **Verfahren zum kontinuierlichen Giessen metallischer Produkte**
Process for continuously casting metallic products
Procédé de coulée continue de produits métalliques

(30) Priorität: 10.05.1985 CH 2005/85
(43) Veröffentlichungstag der Anmeldung: 17.12.1986
(73) Patentinhaber: Olsson, Erik A., 8702 Zollikon (CH)
(72) Erfinder: Olsson, Erik A., 8702 Zollikon (CH)
(74) Vertreter: EGLI-EUROPEAN PATENT ATTORNEYS

(56) Entgegenhaltungen:
- DE-B- 1 095 999
- DE-C- 911 425
- FR-A- 2 391 014
- LU-A- 83 988

## Beschreibung

Die Erfindung betrifft ein Verfahren zur Vermeidung der Rissbildung beim kontinuierlichen Giessen metallischer Produkte, wobei die Schmelze auf einer Kühlfläche zur Erstarrung gebracht und der Benetzungsgrenze zwischen der Schmelze und der Kühlfläche eine von der Richtung senkrecht zur Giessrichtung abweichende Konfiguration vermittelt wird, und eine Vorrichtung zur Durchführung des Verfahrens.

Ein grosser Teil der auf Oberflächen kontinuierlich gegossener Produkte auftretenden Fehler besteht aus Rissen in der primär erstarrenden Kruste, deren Ursache in einer Behinderung der natürlichen Schrumpfung bei der Abkühlung zu suchen ist. Mitbestimmende Faktoren sind dabei eine zu hohe Reibung zwischen der Kruste und der formgebenden Wand, sowie der auf die Kruste wirkende statische Druck des Metalls, wie es typisch ist beim Giessen sowohl in offene, als auch in geschlossene Formen. Ein Aufreissen der Kruste kann in allen Richtungen stattfinden, in denen die Schrumpfung behindert ist, es sei denn, dass die Dehnbarkeit des Materials bei den entsprechend hohen Temperaturen genügend wäre, um solche Risse gar nicht entstehen zu lassen. Dies ist aber in den meisten Fällen nicht zu erwarten.

Beim konventionellen Stranggiessen mit offenen Durchlaufkokillen ist die Gefahr des Auftretens von quer zur Giessrichtung verlaufenden Rissen in der Kruste verhältnismässig gering, weil vorbeugende Massnahmen getroffen werden können. Dazu gehören die Anwendung eines geeigneten Gleitmittels auf der formgebenden Wand in Kombination mit einer Hin- und Herbewegung der Kokille oder einem schrittweisen Ausziehen des Stranges aus der stationären Kokille. Eine besondere Art der Kokillenbewegung besteht darin, dass ihr in Giessrichtung ein Vorlauf gegenüber dem Strangabzug vermittelt wird. Dadurch können bereits entstandene Querrisse geheilt werden. Die gleiche Wirkung hat eine jeweilige, kleine Rückwärtsbewegung des Stranges zwischen zwei schrittweisen Ausziehbewegungen im Falle der stationären Kokille.

Einer Rissbildung in der Kruste längs zur Giessrichtung des Stranges infolge des ständig zunehmenden statischen Druckes in dessen Inneren versucht man mit mehr oder weniger Erfolg durch die Verwendung von leicht konischen Kokillen beizukommen. Da aber die verschiedenen Metalle und Metallegierungen unterschiedliche Schrumpfmasse haben und ausserdem die Schrumpfung je nach Giesstemperatur und Giessgeschwindigkeit sehr unterschiedlich sein kann, ist es nahezu unmöglich, die optimale Konizität der Kokille zu bestimmen. Ein Strang mit zu geringem Schrumpfmass im Vergleich zur Konizität der Kokille würde in dieser stecken bleiben und im schlimmsten Fall sogar abreissen. Beim Stranggiessen von Brammen mit grossen Breitseiten beispielsweise spielt die Reibung zwischen der Kruste und den formgebenden Wänden eine übergeordnete Rolle. Die Kruste kann sich unter der Einwirkung des statischen Druckes wegen ihrer Flexibilität zwar ausbauchen und dadurch den Kontakt mit der Kokille meistens über deren ganzen Länge erhalten, aber gerade deswegen steigt die Reibung, welche der natürlichen Schrumpfung entgegensteht, an. Im Gegensatz dazu sind Krusten bei Strängen von rundem, ovalem oder solchen mit polygonalem Querschnitt mit grossen Eckenradien, gezwungen, sich zu dehnen, um den Kontakt mit der Kokille zu finden. Dies führt wiederum zur Entstehung von Längsrissen.

Bei einem Aufreissen der Kruste, solange sich diese innerhalb der Kokille befindet, wird der Riss oft wieder mit nachfliessender Schmelze gefüllt, die unter Umständen bis zur Kokillenwand vordringen kann und dort erstarrt. Dieser Vorgang hinterlässt aber eine Narbe an der Strangoberfläche, welche mittels geeigneter Massnahmen, z.B. Schleifen, Meisseln etc. entfernt werden muss. Am häufigsten bleibt aber der Riss offen, was je nach dessen Tiefe und Ausbreitung mit den genannten Massnahmen nicht immer korrigierbar ist. Der betreffende Strangabschnitt muss dann verschrottet werden. Ein Riss in der Kruste, ob geheilt oder offen, bedeutet aber immer eine Schwachstelle. Wenn diese aus der Kokille austritt und demzufolge eine äussere Abstützung fehlt, passiert sehr oft ein Durchbruch von Schmelze durch diese Schwachstelle, mit einem Abbruch des Giessens und kostspieligen Instandsetzungsarbeiten als Folgen davon.

Beim Giessen von dünnen Schichten auf umlaufenden, gekühlten Walzen und Bändern oder dergleichen, wie es aus dem Stande der Technik in ausreichendem Masse bekannt ist, bestehen bezüglich Oberflächenfehler gleichbedeutende Probleme wie beim voranstehend erwähnten konventionellen Stranggiessen. Der statische Druck des Metalls auf die erstarrende Kruste ist hier zwar meistens von untergeordneter Bedeutung. Umsomehr spielt die geforderte Breitenausdehnung an dünne Schichten eine dominierende Rolle. Der Absolute Wert der Schrumpfung (Schrumpfmass) hängt selbstverständlich davon ab, wie breit das gegossene Produkt sein soll. Dennoch, und gerade weil das Einbringen eines Gleitmittels zwischen erstarrender Kruste und der Kühlfläche zwar nicht ausgeschlossen werden kann, aber technisch sehr aufwendig ist, besteht hier keine Gewähr für eine freie Schrumpfung der Schicht quer zur Giessrichtung. Eine allfällige Schwachstelle ist durch die mitwandemde Kühlfläche, welche die Schicht bis zu deren vollständigen Erstarrung begleitet, zwar in den meisten Fällen ausreichend abgesichert, so dass ein eigentliches Durchbrechen von Schmelze hier kaum auftritt. Trotzdem führen Oberflächenfehler in der Art von Rissen zu Ausschussmaterial, weil an eine Beseitigung der Fehler mittels Meisseln und Schleifen aus einleuchtenden Gründen nicht zu denken ist.

Aus FR-A 2 391 014 ist ein Verfahren zum kontinuierlichen Giessen metallischer Produkte bekannt, bei welchem die Schmelze in einer viereckigen Kokille durch elektromagnetische Kräfte in Rotation versetzt wird, wodurch die Benetzungsgrenze zwischen der Schmelze und der Kühlfläche von der Richtung senkrecht zur Giessrichtung abweicht. Damit kann ein schlackenfreies Gefüge erreicht werden. Die Entstehung von Rissen kann jedoch wegen der geringfügigen Abweichungen der Begrenzungslinie von der Richtung senkrecht zur Giessrichtung nicht verhindert werden.

Allen bekannten, kontinuierlichen Giessverfahren, ob konventioneller Art mittels Durchlaufkokillen oder durch Giessen von dünnen Schichten auf umlaufende Kühlflächen haben die Eigenschaft, dass die Benetzung der Kühlfläche durch das Metall dort eine natürliche, von der Schwerkraft bestimmte Begrenzungslinie quer zur Giessrichtung aufweist, wo mechanische Begrenzungselemente fehlen. Dabei ist die Begrenzungslinie identisch mit dem Beginn der sich in Giessrichtung erstreckenden Erstarrungsfront. Insbesondere beim Giessen in Durchlaufkokillen kann die Kühlwirkung der einzelnen Kühlflächen - auch wenn die Begrenzungslinie optimal verläuft - sehr unterschiedlich sein, sobald die Anliegeverhältnisse der Kruste an den Kühlflächen nicht gleichmässig sind. Es wird in diesem Zusammenhang speziell auf horizontale oder schrägliegende, sowie auf vertikale Kokillen, bei denen die Fluchtung der Kühlflächen zum Kaliber der nachfolgenden Stützrollen nicht stimmt, hingewiesen. In Kenntnis dieser Zusammenhänge wird beim Betrieb bestehender und bei der Konstruktion neuer Anlagen jedes Risiko, fehlerhaftes Material zu produzieren, dadurch umgangen, dass deren inhärente Kapazität nicht voll ausgenützt wird.

Der Erfindung liegt die Aufgabe zugrunde, beim kontinuierlichen Giessen metallischer Produkte die Entstehung von Oberflächenfehlern in der Art von Rissen, oder Narben von mit Schmelze wiederaufgefüllten Rissen, zu vermeiden, und darüberhinaus die Betriebssicherheit solcher Anlagen und deren Produktivität zu erhöhen.

Das erfindungsgemässe Verfahren zeichnet sich dadurch aus, dass der Benetzungsgrenze eine Zick-Zack- oder Wellenform vermittelt wird.

Dadurch wird erreicht, dass die bei der Erstarrung entstehenden Spannungen in der Kruste nun nicht mehr eine ausgeprägte, quer zur Giessrichtung verlaufende Richtung haben, was normalerweise zu Längsrissen führt. Der Schrumpfungsvorgang spielt sich vielmehr auf einer wesentlich längeren als der der Senkrechten zur Giessrichtung entsprechenden Strecke ab, so dass eine Dehnung der Kruste über das zulässige Mass hinaus vermieden wird.

Das erfindungsgemässe Verfahren ist nachfolgend anhand von mehreren in der Zeichnung schematisch dargestellten Ausführungsbeispielen von Vorrichtungen zu dessen Durchführung erläutert. Es zeigen:
Fig. 1, ein Längsschnitt durch eine Durchlaufkokille nach einem ersten Ausführungsbeispiel.
Fig. 2, die Durchlaufkokille nach Fig. 1 im Schnitt entlang der Linie 11-11.
Fig. 3, ein Längsschnitt durch eine Vorrichtung mit umlaufender Kühlfläche nach einem zweiten Ausführungsbeispiel.
Fig. 4, die Vorrichtung nach Fig. 3 in Draufsicht.
Fig. 5, eine Draufsicht einer Vorrichtung ähnlich Fig. 4 als weiteres Ausführungsbeispiel.
Fig. 6a+b, bevorzugte Formen der Benetzungsgrenze

Mit der in Fig. 1 und 2 dargestellten Vorrichtung wird in einer konventionellen, offenen Durchlaufkokille ein Strang von kreisrundem Querschnitt erzeugt. Die Kokille 1 besteht zur Hauptsache aus einem Kupferrohr 2 mit der Kühlfläche 3 und einem dieses umschliessenden Wassermantel 4. Der Giessspiegel ist mit 5, die Benetzungsgrenze der Kühlfläche 3 durch das Metall mit 6, was gleichbedeutend ist mit dem Beginn der Erstarrungsfront 7, bezeichnet. Die durch ein Giessrohr 8 der Kokille zugeführte Schmelze 9 erstarrt im Kontakt mit der Kühlfläche 3. Wo kein solcher Kontakt vorhanden ist, wird die Bildung einer Kruste 10 zumindest verzögert. Ein in geeigneter Weise um die Kokille 1 herumgeführter elektrischer Leiter 11 erzeugt ein elektromagnetisches Wechselfeld, welches die Schmelze 9 in vorbestimmten Bereichen von der Kühlfläche 3 fernhält. Da die Abstosskraft des Magnetfeldes - in Richtung der Pfeile 12 wirkend - einigermassen konstant ist, der statische Druck der Schmelze mit dem Abstand h vom Giessspiegel aber zunimmt, nähern sich die durch die Linien 13 dargestellten Schmelzenfronten sukzessive der Kühlfläche 3, bis zur eigentlichen Berührung. Der Beginn der Krustenbildung erfolgt also nicht wie bis anhin auf einer senkrecht zur Giessrichtung verlaufenden Ebene, sondern entlang einer abweichenden, gesteuerten Benetzungsgrenze 6, deren höchste und tiefste Punkte innerhalb einer, dem Abstand h etwa entsprechenden Breite liegen. Die Kruste erhält dadurch in den frühzeitig erstarrten Bereichen eine ausreichende Festigkeit und in den später erstarrten Bereichen eine plastische Verformbarkeit, die das Risiko für die Entstehung von Rissen parallel zur Giessrichtung praktisch ausschliessen. Ausserdem wird die Totalzeit des Kontaktes der Kruste mit der Kühlfläche verlängert, was ein schnelleres Wachstum der Krustendicke zur Folge hat und damit höhere Giessleistungen erlaubt.

Die Fig. 3 und 4 zeigen eine Vorrichtung mit einer umlaufenden Kühlfläche 20 in Form eines, von einem Walzenpaar 21 a, 21 b angetriebenen und geführten Bandes 22 zur Herstellung einer sehr dünnen Schicht 23. Die Schmelze 24 erstarrt praktisch sofort bei der Berührung der Kühlfläche zu einem Produkt geringer Dicke. Dieser Vorgang impliziert eine momentane Schrumpfung der Schicht 23, deren Kräfte in Anbetracht der Reibung zwischen der Schicht und der Kühlfläche 20 normalerweise zu Längsrissen führt. Das Ausführungsbeispiel zeigt des weiteren einen Trichter 25, der zur Zuführung und zur gleichmässigen Verteilung der Schmelze 24 über die Breite des Bandes 22 dient, wobei dessen Wände 26, 27, 28, die Begrenzung der Benetzung der Kühlfläche 20 gewährleisten. Die Benetzungsgrenze 29, identisch mit der der Giessrichtung abgekehrten Wand, ist vorzugsweise schräg zur Senkrechten der Giessrichtung angeordnet. Allein dadurch kann das Risiko der Entstehung von Längsrissen in den meisten Fällen völlig ausgeschlossen werden, weil die Schrumpfung der in Entstehung begriffenen Schicht in einem Winkel zur Benetzungsgrenze 29 verläuft. Selbstverständlich kann die Benetzungsgrenze eine Form nach der Linie 30 haben, gleich oder ähnlich wie in den Fig. 6a, 6b verdeutlicht.

In Anlehnung an das voranstehend beschriebene Ausführungsbeispiel wird gemäss Fig. 5 eine Anordnung vorgeschlagen, bei welcher der Trichter 31 pfeilförmig gestaltete Wände 32, 33, 34, 35 zur Begrenzung der Benetzung der Kühlfläche 36 durch die Schmelze 37 aufweist. Es wird daraus klar ersichtlich, dass die Schrumpffähigkeit des Materials wesentlich verbessert wird, wenn die Benetzungsgrenze länger ist als die senkrecht zur Giessrichtung gemessene Breite der Schicht.

Zur Bestimmung der Benetzungsgrenze kann, analog zum Ausführungsbeispiel nach Fig. 1 und 2, auch hier ein elektrischer Leiter 38 zur Erzeugung eines elektromagnetischen Wechselfeldes in geeigneter Weise angeordnet werden. Zur Steuerung der Abstosskraft sind Mittel zur Regulierung von Stromstärke und/oder Frequenz vorgesehen. Ebenso kann der elektrische Leiter 38, zur Erreichung des gleichen Ziels, in bezug auf die Schmelze und die Kühlfläche einstellbar angeordnet sein.

Die Fig. 6a und 6b schliesslich zeigen weitere, bevorzugte Benetzungsgrenzen 40, 41, die sowohl beim Giessen von dünnen Schichten als auch beim konventionellen Giessen in offene Durchlaufkokillen zur Vermeidung von Längsrissen zweckmässig sind. Es ist dabei unerheblich, ob die Benetzungsgrenze durch entsprechend geformte elektrische Leiter (11 in Fig. 1 und 2, 38 in Fig. 3 bis 5) oder durch die Kontur der Wände selbst (29, 30 in Fig. 4, 34 in Fig. 5) bestimmt wird. Beide Mittel sind in gleicher Weise tauglich, die Benetzung der Kühlfläche durch das Metall im Sinne der Erfindung zu beeinflussen.

Die Kühlfläche 42 ist als ebene Fläche oder als Abwicklung der Kühlfläche einer polygonalen oder runden Durchlaufkokille zu verstehen. Allerdings ist es nur beim Giessen auf einer umlaufenden Kühlfläche von Bedeutung, dass die der Giessrichtung zugewandten Wände 43, 44 als Negative zur gegenüberliegenden Wand ausgestattet sind. Damit wird sichergestellt, dass die Erstarrungsstrecken s, sᵢ und damit die Erstarrungszeiten jedes Längenabschnittes gleich bleiben und eine Schicht von gleicher Dicke entsteht. Die Erstarrungsstrecken s, si können unter Umständen eine Ausdehnung von nur wenigen Millimetern haben, besonders dann, wenn sehr dünne Schichten mit extrem kurzen Durcherstarrungszeiten gegossen werden, zu Beispiel bei der Erzeugung eines Materials mit amorpher Struktur.

## Patentansprüche

1. Verfahren zur Vermeidung der Rissbildung beim kontinuierlichen Giessen metallischer Produkte, wobei die Schmelze (9, 24, 37) auf einer Kühlfläche (3, 20, 36, 42) zur Erstarrung gebracht und der Benetzungsgrenze (6, 29, 40, 41) zwischen der Schmelze und der Kühlfläche eine von der Richtung senkrecht zur Giessrichtung abweichende Konfiguration vermittelt wird, dadurch gekennzeichnet, dass der Benetzungsgrenze (6, 29, 40, 41) eine Zick-Zack- oder Wellenform vermittelt wird.

2. Vorrichtung zur Durchführung des Verfahrens nach Anspruch 1, dadurch gekennzeichnet, dass ein mit Wechselstrom gespeister Leiter (11, 38) die Konfiguration der Benetzungsgrenze (6, 29) bestimmt.

3. Vorrichtung nach Anspruch 2, dadurch gekennzeichnet, dass Mittel zur Einstellung von Stromstärke und/oder Frequenz vorgesehen sind.

4. Vorrichtung nach einem der Ansprüche 2 oder 3, dadurch gekennzeichnet, dass der Leiter (11, 38) relativ zur Kühlfläche (3, 20, 36) einstellbar angeordnet ist.

5. Vorrichtung zur Durchführung des Verfahrens nach Anspruch 1, dadurch gekennzeichnet, dass beim Giessen einer dünnen Schicht auf einer umlaufenden Kühlfläche (42) die Benetzungsgrenze (40, 41) von der, der Giessrichtung abgewendeten Wand des Trichters bestimmt wird.

6. Vorrichtung nach Anspruch 5, dadurch gekennzeichnet, dass die gegenüberliegende, in Giessrichtung weisende Wand (43, 44) eine Konfiguration aufweist, die das Negativ der Benetzungsgrenze (40, 41) der anderen Wand bildet.

## Claims

1. Process for avoiding crack formation in continuous casting of metallic products, wherein the molten metal (9, 24, 37) is brought to solidification against a cooling surface (3, 20, 36, 42) and the wetting boundary (6, 29, 40, 41) between the molten metal and the cooling surface has imparted to it a configuration deviating from the direction perpendicular to the casting direction, characterised in that the wetting boundary (6, 29, 40, 41) has a zigzag or wavy shape imparted to it.

2. Apparatus for carrying out the process according to Claim 1, characterised in that a conductor fed with alternating current (11, 38) determines the configuration of the wetting boundary (6, 29).

3. Apparatus according to Claim 2, characterised in that means are provided for adjusting the strength of the current and/or the frequency.

4. Apparatus according to one of Claims 2 or 3, characterised in that the conductor (11, 38) is arranged adjustably relative to the cooling surface (3, 20, 36).

5. Apparatus for carrying out the process according to Claim 1, characterised in that, on casting a thin layer on a circulating cooling surface (42), the wetting boundary (40, 41) is determined by the wall of the funnel away from the casting direction.

6. Apparatus according to Claim 5, characterised in that the oppositely lying wall turned in the casting direction (43, 44) has a configuration which forms the negative of the wetting boundary (40, 41) of the other wall.

## Revendications

1. Procédé pour éviter la formation de fissures au cours de la coulée continue de produits métalliques, dans lequel le métal liquide (9, 24, 37) est envoyé sur une surface de refroidissement (3, 20, 36, 42) pour s'y solidifier et dans lequel on donne à la limite de mouillage (6, 29, 40, 41) entre le métal liquide et la surface de refroidissement une configuration qui s'écarte de la direction perpendiculairement à la direction de coulée, caractérisé en ce que l'on donne à la limite de mouillage (6, 29, 40, 41) une forme en zigzag ou en ondulation.

2. Dispositif pour l'application du procédé selon la revendication 1, caractérisé en ce qu'un conducteur (11, 38) alimenté en courant alternatif, détermine la configuration de la limite de mouillage (6, 29).

3. Dispositif selon la revendication 2, caractérisé en ce qu'il comporte des moyens de réglage de l'intensité et/ou de la fréquence du courant.

4. Dispositif selon l'une des revendications 2 ou 3, caractérisé en ce que le conducteur (11, 38) est monté de manière à pouvoir être réglé par rapport à la surface de refroidissement (3, 20, 36).

5. Dispositif pour l'application du procédé selon la revendication 1, caractérisé en ce que, dans le cas de la coulée d'une couche mince sur une surface de refroidissement mobile (42), la limite de mouillage (40, 41) est déterminée par la paroi de l'entonnoir située à l'opposé de la direction de coulée.

6. Dispositif selon la revendication 5, caractérisé en ce que la paroi opposée (43, 44) tournée dans la direction de coulée présente une configuration qui constitue le négatif de la limite de mouillage (40, 41) de l'autre paroi.
